# EUROPÄISCHE PATENTSCHRIFT

(11) **EP 0 942 833 B1**
(45) Veröffentlichungstag und Bekanntmachung des Hinweises auf die Patenterteilung: **18.07.2001**
(21) Anmeldenummer: 96946063.3
(22) Anmeldetag: 07.12.1996
(51) Int. Cl.: B41F 31/26, B41N 7/06

(54) **WALZE FÜR FARBVERARBEITUNG**
COLOR PROCESSING ROLLER
ROULEAU DE TRAITEMENT COULEUR

(43) Veröffentlichungstag der Anmeldung: 22.09.1999
(73) Patentinhaber: WESTLAND GUMMIWERKE GmbH & Co., D-49324 Melle (DE)
(72) Erfinder: SIEBERT, Achim, D-49328 Melle (DE); HAAKMANN, Andreas, D-49191 Belm (DE)
(74) Vertreter: Patentanwälte Lippert, Stachow, Schmidt & Partner
(86) Internationale Anmeldenummer: DE9602368
(87) Internationale Veröffentlichungsnummer: WO9824631

(56) Entgegenhaltungen:
- EP-A- 0 343 250
- WO-A-91/18746
- DE-A- 2 433 749
- DE-A- 4 028 417
- DE-A- 19 517 653
- DE-U- 29 510 929
- US-A- 3 750 250

## Beschreibung

Die Erfindung betrifft eine Walze für Farbverarbeitung mit rotationssymmetrischem Kern sowie einer auf dem Kern aufgebrachten einschichtigen Beschichtung, wobei das Beschichtungsmaterial aus einem elastomeren Material oder aus einem reaktiven Harz besteht und haftend mit dem rotationssymmetrischen Kern verbunden ist. Des weiteren betrifft die Erfindung die Verwendung dieser Walze.

Derartige Walzen werden zumeist zur gleichmäßigen Verteilung eines mit der Walze in Kontakt tretenden Druckmediums und zur gleichmäßigen Übertragung dieses Mediums auf andere flächige Gegenstände eingesetzt. Insbesondere dienen derartige Walzen als Reibzylinder für Druckmaschinen, bei denen zur Erzeugung eines dünnen, verdruckbaren Farbfilms das Druckmedium mittels eines Übertragungswalzen sowie Reibzylinder aufweisenden Walzensystems vom Vorratsgefäß des Druckmediums zur Druckplatte gefördert und dabei mittels der Reibzylinder "verrieben" wird. Die Reibzylinder bestehen dabei im allgemeinen aus einem vergleichsweise harten, die Übertragungswalzen dagegen aus einem vergleichsweise weichen Material. Die Verarbeitbarkeit des mit den Walzen in Kontakt gebrachten Mediums hängt zum einen von den Eigenschaften der Walzenbeschichtung, insbesondere von deren Benetzbarkeit und Oberflächenbeschaffenheit ab. Darüber hinaus sind an die Walzenbeschichtungen besondere Anforderungen beispielsweise hinsichtlich Abrasionsverhalten und mechanischer Stabilität sowie hinsichtlich der chemischen Beständigkeit gegenüber dem aufgebrachten Medium, Reinigungsmitteln zu stellen.

Wesentlich für eine definierte Prozeßführung ist dabei oftmals eine definierte Temperierung des auf der Walze aufgebrachten Mediums. So ist bei Druckprozessen die Temperatur des auf die Walzen aufgebrachten Druckmediums während des Druckvorganges oftmals im Bereich von 25 bis 35 °C zu halten, um ein optimales Druckbild zu erzielen. Die Temperierung des Druckmediums erfolgt dabei durch Wärmeabfuhr über die Walze, die hierzu beispielsweise wassergekühlt wird. Dabei ist zu berücksichtigen, daß das Beschichtungsmaterial zumeist thermisch isolierend wirkt und die Wärmeabfuhr von dem auf die Walze aufgetragenen Medium zum Walzenkern hin behindert. Dieses Problem wird insbesondere bei hohen Druckgeschwindigkeiten oder bei Verwendung von Druckmedien ohne Feuchtmittel verschärft.

Herkömmliche in Druckmaschinen eingesetzte Reibzylinder weisen zumeist Polyamidbeschichtungen in einer Dicke von ca. 0,5 mm auf, die die oben genannten mechanischen und chemischen Anforderungen erfüllen, jedoch nur eine mäßige Wärmeabfuhr von dem auf die Walze aufgetragenen Medium zum Walzenkern hin gestatten und damit beispielsweise die Druckgeschwindigkeit begrenzen. Die bisher eingesetzten thermoplastischen Polyamide werden mittels eines Pulverbeschichtungsverfahrens auf die Walze aufgebracht, wobei durch nachfolgendes Sintern eine homogene Walzenbeschichtung erzeugt wird. Die Beschichtung ist dabei aufgrund der beim Abkühlen des thermoplastischen Materials erfolgenden Schrumpfung mit dem Walzenkern verbunden. Da das thermoplastische Material bei Raumtemperatur bzw. bei der Temperatur während des Druckvorganges vergleichsweise spröde ist, ist zur Vermeidung von mechanischen Beschädigungen das Beschichtungsmaterial in der oben genannten Schichtdicke auf den Walzenkern aufzubringen. Eine Verringerung der Schichtdicke des thermoplastischen Materials mit einer Wärmeleitfähigkeit λ von ca. 0,2 w/mK zur Verbesserung der Wärmeabfuhr zum Walzenkern hin scheidet somit aufgrund der mechanischen Eigenschaften des Beschichtungsmaterials aus.

Des weiteren ist aus der DE 195 17 653 A1 eine Walze für Druckmaschinen bekannt, die aus einem zylindrischen Grundkörper und einem mit diesem fest verbundenen Mantel aus einem elastomeren Material besteht, der mit Hilfe eines Haftvermittlers mit dem Grundkörper verbunden ist. Der Mantel wird aus einem Schlauchabschnitt oder einer Hülse vorgefertigt und zur Aufbringung auf den Grundkörper mit Hilfe eines unter Druck gesetzten Mediums aufgeweitet. Zur Erzielung der Endabmessungen ist der Mantel einer spanenden Feinstbearbeitung zu unterziehen.

Aus der DE-A-24 33 749 sind Farbübertragungswalzen mit mehrschichtigem Aufbau bekannt, bei welchen der zu dem zu übertragenden Medium nicht affine Grundkörper mit einer Zwischenlage fest verbunden ist, an welcher wiederum der äußere Überzug haftend angebracht ist.

Aus der DE-A-40 28 417 sind Farbreibwalzen für Druckmaschinenfarbwerke bekannt, die aus einem Teil aus Basisgummi mit einer vorbestimmten Eindruckhärte und aus spiralförmigen Gummieinsätzen mit einer geringeren Eindruckhärte als der des Basisgummiteils bestehen. Aufgrund des Flüssigkeitsdrucks zwischen der Farbreibwalze und der an dieser anliegenden Zwischenwalze des Farbwerks verformen sich die weichen Gummispiralnuten an dem Walzenspalt zu Taschen, welche Farbe von den gegenüberliegenden Endteilen zum mittleren Teil der Farbreibwalze bewegen.

Es ist somit Aufgabe der vorliegenden Erfindung, eine Walze für Farbverarbeitung zu schaffen, die ein zeitlich und örtlich möglichst gleichbleibendes Druckbild ermöglicht und eine hohe mechanische Beständigkeit und Lebensdauer bei der Verwendung in Hochgeschwindigkeitsdruckmaschinen gewährleistet und die insbesondere als Reibzylinder in derartigen Hochgeschwindigkeitsdruckmaschinen einsetzbar ist.

Die Aufgabe wird erfindungsgemäß dadurch gelöst, daß die einschichtige Beschichtung eine Schichtdicke aufweist, die verglichen mit einer Schichtdicke von 500 µm dünn bemessen ist.

Vorteilhafte Weiterbildungen ergeben sich aus den Unteransprüchen.

Durch die verglichen mit einer Dicke von 0,5 mm dünne Schichtdicke der Walzenbeschichtung wird eine sehr genaue Temperierung des Druckmediums auf der Walze ermöglicht, da nur noch eine vergleichsweise geringe thermische Isolierung der Walze und damit eine gute Wärmeabfuhr gegeben ist. Durch die exakte Temperierung des Druckmediums kann ein besonders gleichmäßiges Druckbildes erzeugt werden.

Als elastomere Materialien für die Walzenbeschichtung sind insbesondere natürlicher oder synthetischer Kautschuk, als reaktive Harze beispielsweise herkömmliche Primersysteme einsetzbar. Durch die haftende Verbindung insbesondere dieser Beschichtungsmaterialien ist auch bei geringen Schichtdicken eine ausreichende mechanische Beständigkeit der Walzenbeschichtung gegeben, wobei die Beschichtungsmaterialien die Anforderungen hinsichtlich chemischer Beständigkeit und Benetzbarkeit gegenüber Druckmedien und Reinigungsmitteln im besonderen Maße erfüllen. Durch die haftende Verbindung mit dem Walzenkern und aufgrund der geringen Schichtdicke weist die Walzenbeschichtung zudem auch unter der beim Druckvorgang eingebrachten Wärme und der mechanischen Beanspruchungen eine hohe Festigkeit auf, da diese im wesentlichen vom Walzenkern aufgenommen werden und nicht wie dies bei vergleichsweise dicken Walzenbeschichtungen der Fall ist, von der Walzenbeschichtung aufzufangen sind.

Die Wärmeleitfähigkeit des Beschichtungsmaterials weist vorzugsweise verglichen mit herkömmlichen Beschichtungsmaterialien hohe Werte, beispielsweise einen solchen von 0,4 W/mK auf .

Mittels der erfindungsgemäßen Walzen kann somit bei Reduzierung der Schichtdicke des Beschichtungsmaterials von 0,5 mm auf 0,1 mm sowie einer Wärmeleitfähigkeit des erfindungsgemäßen Beschichtungsmaterials von 0,4 W/mK gegenüber ca. 0,2 W/mK von herkömmlichen Beschichtungsmaterialien der Wärmestrom von der Walzenoberfläche zum Walzenkern und damit die Kühlleistung der Walze um den Faktor 10 verbessert werden, ohne daß zusätzliche Kühleinrichtungen notwendig sind.

Aufgrund der guten Wärmeabfuhr durch das erfindungsgemäße Beschichtungsmaterial können die Walzen jedoch zusätzlich mit Kühleinrichtungen versehen werden und damit die Wärmeabfuhr weiter verbessert werden, während der Einsatz zusätzlicher Kühleinrichtungen bei Verwendung herkömmlicher Beschichtungsmaterialien aufgrund deren thermisch isolierenden Eigenschaften wenig zweckmäßig erscheint.

Das Beschichtungsmaterial enthält vorzugsweise thermisch vernetzbaren Hartgummi, der vorteilhafterweise eine hohe Härte sowie einen hohen Vernetzungsgrad aufweist.

Das Beschichtungsmaterial enthält vorteilhafterweise polymeres Nitrilbutadien, Phenolharze, Epoxyharze, Polyurethane, reaktive Primersysteme, Polyesterharz, Silikonharz, Acrylharz, Acrylate oder eine Mischung aus zwei oder mehreren dieser Komponenten.

Zur Erhöhung der thermischen Leitfähigkeit sowie zur Verbesserung der mechanischen Eigenschaften wie Abrasionsverhalten, Haftvermögen, Elastizität usw. kann das Beschichtungsmaterial Füllstoffe, vorzugsweise in Anteilen kleiner 50 Gewichtsprozent, insbesondere 20 bis 25 Gewichtsprozent enthalten. Hierbei können insbesondere Ruß und/oder aktive, silanisierte Kieselsäure eingesetzt werden.

Die Schichtdicke des Beschichtungsmaterials kann kleiner 100 µm, vorzugsweise 5 bis 40 µm betragen.

Die erfindungsgemäßen Walzen sind insbesondere als Reibzylinder in Druckmaschinen einsetzbar. Hierbei ist insbesondere die durch die dünne Schichtdicke und die haftende Verbindung mit dem Walzenkern bedingte hohe Lebensdauer der Walzen vorteilhaft, da die als Reibzylinder bei Druckmaschinen eingesetzten Walzen nur überaus aufwendig austauschbar sind.

Die Walzen sind jedoch beispielsweise auch bei anderen Formen der Verarbeitung, beispielsweise bei dem Mischen von Druckmedien unter definierter Temperatur, vorteilhaft einsetzbar.

Die erfindungsgemäßen Walzen sind vorteilhafterweise dadurch herstellbar, daß das Beschichtungsmaterial in einem flüssigen Medium gelöst oder dispergiert wird, daß die Lösung oder Dispersion auf den Walzenkern aufgebracht wird, daß das Lösungs- oder Dispergiermittel entfernt und das Beschichtungsmaterial haftend mit der Oberfläche des rotationssymmetrischen Walzenkerns in Verbindung gebracht wird. Hierdurch ist im Gegensatz zu herkömmlichen Pulverbeschichtungen mit nachfolgendem Sintern das Beschichtungsmaterial in einer sehr dünnen und genau definierbaren Schicht auf den Walzenkern aufbringbar.

Der Walzenkern kann vor Aufbringen der das Beschichtungsmaterial enthaltenden Lösung oder Dispersion mit einem Haftvermittler behandelt werden.

Das Aufbringen des das Beschichtungsmaterial enthaltenden Lösungs- oder Dispergiermittels kann durch Sprühen, Tauchen, Streichen oder durch Rakelauftrag erfolgen. Insbesondere durch Aufsprühen ist eine Beschichtung besonders gleichmäßiger-Schichtdicke und hoher Oberflächenqualität herstellbar.

Die mit dem Beschichtungsmaterial versehene Walze wird vorteilhafterweise zur Entfernung des Lösungs- oder Dispergiermittels und/oder zur Vernetzung eines thermisch vernetzbaren Beschichtungsmaterials thermisch nachbehandelt.

Wird das Beschichtungsmaterial in dünner Schichtdicke auf den Walzenkern aufgetragen, so ist eine mechanische Nachbearbeitung der Beschichtung zur Oberflächenvergütung sowie zur Erzielung einer Walze mit ausreichend maßgenauen Außenabmessungen, wie sie bei herkömmlichen, mit thermoplastischen Polyamiden beschichteten Walzen zumeist durch Abschleifen des im Übermaß aufgebrachten Beschichtungsmaterials durchgeführt wird, entbehrlich.

Die Erfindung wird nachfolgend in einem Ausführungsbeispiel beschrieben und beispielhaft erläutert.

Das Beschichtungsmaterial weist beispielsweise folgende Zusammensetzung auf:

| | |
|---|---|
| Nitrilbutadien | 100 Teile |
| Phenolharz | 100 Teile |
| Zinkoxid | 5 Teile |
| Stearinsäure | 1 Teil |
| Ruß | 70 Teile |
| Vulkanisationsmittel | 30 Teile |
| Beschleuniger | 1 Teil |
| Hexamethylentetraamin | 6 Teile |

Die Komponenten werden mittels in der gummiverarbeitenden Industrie üblicher Vorrichtungen gemischt und als 30prozentige Lösung eines geeigneten organischen Lösungsmittels im Sprühverfahren auf den Walzenkern aufgebracht, der zuvor mittels bekannter Verfahren entfettet und von oberflächlichen Oxidschichten befreit wurde. Nach Ablüften des Lösungsmittels wird unter Wärmezufuhr in einem Warmluftofen der aufgetragene Compound vernetzt. Die Wärmezufuhr kann mittels eines Warmluftofens oder mittels IR-Strahlung erfolgen.

## Patentansprüche

1. Walze für Farbverarbeitung mit rotationssymmetrischem Kern sowie einer auf dem Kern aufgebrachten einschichtigen Beschichtung, wobei das Beschichtungsmaterial aus einem elastomeren Material oder aus einem reaktiven Harz besteht und haftend mit dem rotationssymmetrischen Kern verbunden ist, **dadurch gekennzeichnet,** daß die Schichtdicke der Beschichtung verglichen mit einer Schichtdicke von 500 *µ*m dünn bemessen ist.

2. Walze nach Anspruch 1, **dadurch gekennzeichnet**, daß die Beschichtung eine Wärmeleitfähigkeit von größer 0,2 W/mK aufweist.

3. Walze nach Anspruch 1 oder 2, **dadurch gekennzeichnet**, daß das Beschichtungsmaterial thermisch vernetzbaren Hartgummi aufweist.

4. Walze nach einem der Ansprüche 1 bis 3, **dadurch gekennzeichnet**, daß das Beschichtungsmaterial polymeres Nitrilbutadien, Phenolharz, Epoxyharz, Polyurethan, reaktive Primersysteme, Polyesterharz, Silikonharz, Acrylharz oder Acrylate enthält.

5. Walze nach einem der Ansprüche 1 bis 4, **dadurch gekennzeichnet**, daß das Beschichtungsmaterial bis zu 50 Gew.-% Füllstoffe enthält.

6. Walze nach einem der Ansprüche 1 bis 5, **dadurch gekennzeichnet**, daß das Beschichtungsmaterial Ruß und/oder aktive, silanisierte Kieselsäure als Füllstoff enthält.

7. Walze nach einem der Ansprüche 1 bis 6, **dadurch gekennzeichnet**, daß die Schichtdicke der Beschichtung kleiner als 100 µm ist.

8. Walze nach einem der Ansprüche 1 bis 7, **dadurch gekennzeichnet**, daß das Beschichtungsmaterial mit Unterstützung eines Haftvermittlers mit dem Walzenkern verbunden ist.

9. Walze nach einem der Ansprüche 1 bis 8, **dadurch gekennzeichnet**, daß die mit dem Beschichtungsmaterial versehene Walze thermisch nachbehandelt wurde.

10. Walze nach einem der Ansprüche 1 bis 9, **dadurch gekennzeichnet**, daß die Walze mit Kühleinrichtungen versehen ist.

11. Walze nach einem der Ansprüche 1 bis 10, **dadurch gekennzeichnet**, daß die Walze durch Aufbringung des Beschichtungsmaterials in Form einer Lösung oder Dispersion in einem flüssigen Medium auf den Walzenkern, Entfernung des Lösungs- oder Dispergiermittels und haftende Verbindung des Beschichtungsmaterials mit dem Walzenkern erhältlich ist.

12. Verwendung einer Walze nach einem der Ansprüche 1 bis 11 als Reibzylinder in Druckmaschinen.

## Claims

1. Roller for colour processing having a rotationally symmetrical core and a single-layer coating applied to the core, where the coating material is made of an elastomeric material or a reactive resin and is bonded to the rotationally symmetrical core by adhesion, **characterized in that** the layer thickness of the coating is thin as compared to a layer thickness of 500 *µ*m.

2. Roller as per Claim 1, **characterized in that** the thermal conductivity of the coating is greater than 0.2 W/mK.

3. Roller as per Claim 1 or 2, **characterized in that** the coating material contains thermally vulcanisable hard rubber.

4. Roller as per one of Claims 1 to 3, **characterized in that** the coating material contains polymeric nitrile butadiene, phenolic resin, epoxy resin, polyurethane, reactive primer systems, polyester resin, silicone resin, acrylic resin or acrylates.

5. Roller as per one of Claims 1 to 4, **characterized in that** the coating material contains up to 50 percent by weight in fillers.

6. Roller as per one of Claims 1 to 5, **characterized in that** the coating material contains carbon black and/or active silanised silica as a filler.

7. Roller as per one of Claims 1 to 6, **characterized in that** the layer thickness of the coating is less than 100 *µ*m.

8. Roller as per one of Claims 1 to 7, **characterized in that** the coating material is attached to the roller core with the help of a bonding agent.

9. Roller as per one of Claims 1 to 8, **characterized in that** the roller covered with the coating material is subjected to thermal aftertreatment.

10. Roller as per one of Claims 1 to 9, **characterized in that** the roller is equipped with cooling devices.

11. Roller as per one of Claims 1 to 10, **characterized in that** the roller is obtainable by application of the coating material in the form of a solution or dispersion in a liquid medium onto the roller core, removement of the solvent or dispersing agent and adhesive connection of the coating material with the roller core.

12. Application of a roller as per one of Claims 1 to 11, as a distributor drum in printing presses.

## Revendications

1. Rouleau pour le traitement couleur ayant un coeur à symétrie de révolution ainsi qu'un revêtement monocouche appliqué sur le coeur, la matière de revêtement étant constituée d'une matière élastomère ou d'une résine réactive et étant liée de façon adhésive au coeur à symétrie de révolution, caractérisé en ce que l'épaisseur de couche du revêtement est évaluée comme étant mince par rapport à une épaisseur de couche de 500 µm.

2. Rouleau selon la revendication 1, caractérisé en ce que la couche présente une conductivité thermique supérieure à 0,2 W/mK.

3. Rouleau selon la revendication 1 ou 2, caractérisé en ce que la matière de revêtement comprend un caoutchouc dur thermiquement réticulable.

4. Rouleau selon l'une quelconque des revendications 1 à 3, caractérisé en ce que, la matière de revêtement contient un polymère nitrile/butadiène, une résine phénolique, une résine époxy, un polyuréthanne, des systèmes d'apprêt réactifs, une a résine polyester, une résine silicone, une résine acrylique ou des acrylates.

5. Rouleau selon l'une quelconque des revendications 1 à 4, caractérisé en ce que la matière de revêtement contient des charges en une quantité jusqu'à 50% en poids.

6. Rouleau selon l'une quelconque des revendications 1 à 5, caractérisé en ce que la matière de revêtement contient de la suie et/ou de l'acide silicique silanisé actif en tant que charge.

7. Rouleau selon l'une quelconque des revendications 1 à 6, caractérisé en ce que l'épaisseur de couche du revêtement est inférieure à 100 µm.

8. Rouleau selon l'une quelconque des revendications 1 à 7, caractérisé en ce que la matière de revêtement est liée au coeur du rouleau avec l'aide d'un agent d'adhérence.

9. Rouleau selon l'une quelconque des revendications 1 à 8, caractérisé en ce que le rouleau muni de la matière de revêtement subi ultérieurement un traitement thermique.

10. Rouleau selon l'une quelconque des revendications 1 à 9, caractérisé en ce que le rouleau est muni de dispositifs de refroidissement.

11. Rouleau selon l'une quelconque des revendications 1 à 10, caractérisé en ce que l'on peut obtenir le rouleau en appliquant la matière de revêtement, sous forme d'une solution ou d'une dispersion dans un milieu liquide, sur le coeur du rouleau, puis en éliminant le solvant ou le dispersant et en liant de façon adhésive la matière de revêtement au coeur du rouleau.

12. Utilisation d'un rouleau selon l'une quelconque des revendications 1 à 11, en tant que cylindre de friction dans les machines d'impression.
